# FASCICULE DE BREVET EUROPEEN

(11) **EP 3 167 104 B1**
(45) Date de publication et mention de la délivrance du brevet: **17.04.2019**
(21) Numéro de dépôt: 15736551.1
(22) Date de dépôt: 16.06.2015
(51) Int. Cl.: D03D 11/02, D03D 13/00, D03D 15/08

(54) **TISSU ET ARTICLE D'HABILLEMENT COMPRENANT DES ZONES DE COMPRESSION ET MÉTHODE D'OBTENTION D'UN TEL TISSU**
GEWEBE UND KLEIDUNGSSTÜCK MIT KOMPRESSIONSZONEN UND VERFAHREN ZUR HERSTELLUNG SOLCH EINES GEWEBES
FABRIC AND GARMENT INCLUDING COMPRESSION ZONES AND METHOD FOR PRODUCING SUCH A FABRIC

(30) Priorité: 11.07.2014 FR 1456732
(43) Date de publication de la demande: 17.05.2017
(73) Titulaire: Perrin & Fils, 38690 Le Grand-Lemps (FR)
(72) Inventeur: PERRIN, Sébastien, 38500 Voiron (FR)
(74) Mandataire: IP Trust
(86) Numéro de dépôt international: PCT/FR2015/051593
(87) Numéro de publication internationale: WO 2016/005670

(56) Documents cités:
- EP-A2- 1 518 954
- EP-A2- 1 531 196
- FR-A1- 2 890 083
- US-A1- 2005 189 169
- US-A1- 2012 161 376

## Description

### Objet de l'invention

La présente invention se rapporte au domaine du tissage et concerne un tissu poche comprenant des zones d'élasticité différente, à un article d'habillement comprenant le tissu poche et à une méthode de fabrication d'un tel tissu poche.

### Etat de la technique

Le tissage est une technique bien connue pour confectionner des tissus ou étoffes, qui consiste en l'entrecroisement d'au moins deux séries de fils, une première série formant une chaîne et une seconde formant une trame, le mode de croisement étant défini par un code appelé armure.

La représentation graphique des armures comprend une matrice dans laquelle les colonnes verticales représentent les fils de chaîne et les rangées horizontales désignent les fils de trame ou duites. Quand un fil de chaîne passe sur une duite, on colore la case correspondante, le fil est alors dit « pris » alors que lorsque la duite passe au-dessus du fil de chaîne la case n'est pas colorée, le fil est alors dit « laissé ».

Il existe trois armures dites « fondamentales » car elles servent de base pour composer des armures complexes. Il s'agit de l'armure « toile », l'armure « serge » et l'armure « satin ».

L'armure toile est obtenue en faisant passer par chaque fil de trame alternativement au-dessus et en-dessous de chaque fil de chaîne (figure 1). Pour cette armure, le rapport d'armure R (représentant le nombre de fils de chaîne et de trame nécessaires pour sa reproduction, c'est-à-dire le nombre de fils et de duites après lesquels l'armure se répète) est égal à 2 (2 fils de chaîne pour 2 fils de trame), avec un décochement (représentant la gradation du liage des fils avec les duites au fur et à mesure du tissage) qui est égal à 1.

L'armure serge est obtenue par l'entrecroisement d'un fil de chaîne toutes les deux duites ou plus, chaque duite étant décalée d'un fil par rapport à la précédente. Le rapport d'armure R est au minimum de 3, il a toujours un décochement de 1. On peut tisser l'armure serge sur deux, trois ou quatre lames. Pour une serge 3/1, ou de 3 lie 1 (figure 2), le fil de chaîne passe alternativement sous 3 fils de trame puis sur 1 fil de trame. Pour une armure serge 2/2, le fil de chaîne passe alternativement sous 2 fils de trame puis sur 2 fils de trame. Pour une armure serge 1/3, le fil de chaîne passe alternativement sous 1 fil de trame puis sur 3 fils de trame.

L'armure satin n'a qu'un point de liage sur chaque fil de chaîne et sur chaque duite du rapport d'armure.

A partir de ces armures fondamentales, il est possible d'obtenir des armures dérivées, comme par exemple l'armure « gaze » (figure 4) ou l'armure « nid d'abeille » (figure 5), qui sont obtenues en ajoutant à une armure fondamentale des pris supplémentaires en chaîne et/ou en trame, par addition, intercalation, transposition, superposition, juxtaposition, rayonnement. Il est également possible d'obtenir des armures composées par juxtaposition de deux ou plusieurs armures différentes.

Classiquement, un tissu est tissé en deux dimensions, sur un métier à tisser linéaire, en entrelaçant dans un seul plan les fils de la chaîne et ceux de la trame, pour former une seule pièce de tissu plane. Toutefois, il existe également des tissus dits « tubulaires », qui sont des tissus à mailles et qui sont confectionnés sur des métiers à tricoter circulaires pour obtenir une pièce de tissu en trois dimensions, en l'occurrence un tube.

Le document FR 2 890 083 A1 divulgue un ruban tubulaire comprenant des zones successives élastiques ou non élastiques, les élasticités différentes des différentes traçons du ruban étant obtenues en choisissant différentes densités de trame grâce à la variation de vitesse du rouleau d'appel du ruban de chaque zone ou la variation des titres des trames de chaque zone.Les fils de trame et de chaîne ne sont pas intrinsèquement élastiques.

Il existe également des tissus dits « poches », qui sont des pièces de tissus planes et comprenant des poches reliées au reste de la pièce de tissu par tissage. Ce sont des tissus qui ne sont pas confectionnés sur des métiers circulaires, mais sur des métiers linéaires du type Jacquard. Ces tissus sont obtenus en divisant périodiquement les fils de la chaîne en deux chaînes distinctes, superposées l'une sur l'autre, tissées de façon concomitante pour former des poches, puis les fils des deux chaînes sont, par intermittence, à nouveau réunis en une seule chaîne unique qui est tissée formant ainsi le tissu de liaison entre les poches.

Généralement, quel que soit le type de tissu tissé, ce dernier est obtenu par l'entrecroisement de fils selon un seul type d'armure, qu'elle soit fondamentale, composée ou dérivée, puis le tissu est découpé selon un patron pour former tout ou partie d'un article d'habillement, des parties qui sont ensuite assemblées par couture ou par thermo-soudure.

Par ailleurs, il est connu de confectionner des articles d'habillement élastiques à l'aide de tissus élastiques confectionnés en utilisant des fils de trame et/ou de chaîne élastiques ou des articles d'habillement à effet de compression qui comprennent différentes pièces de tissus d'élasticité différente assemblées par couture ou thermo-soudure, ou bien par l'ajout de bandes de compression colées ou cousues sur un tissu support. Ces articles sont particulièrement utiles dans le domaine médical ou sportif, car des effets de compression permettent d'améliorer la circulation sanguine du porteur du vêtement ou de permettre lors d'une pratique d'une activité, par exemple sportive, qui comprend la répétition de mouvements particuliers, une réduction de la fatigue et une meilleur récupération physique et physiologique tout en assurant le maintien des masses musculaires et des articulations.

Néanmoins, ces solutions présentent l'inconvénient de nécessiter un grand nombre d'opérations de confection lors de l'assemblage de tels tissus. Par ailleurs, ils présentent des coutures qui peuvent être sources d'échauffement ou de blessures. De plus, pour ce qui concerne les bandes supplémentaires sur un tissu de base, l'article présente une surépaisseur, peu confortable, et source de chaleur lors de la pratique d'une activité physique.

### Buts de l'invention

La présente invention vise à fournir un tissu poche, un article d'habillement et une méthode de fabrication d'un tel tissu et d'un tel article d'habillement, qui ne présentent pas les inconvénients de l'état de la technique.

La présente invention vise à fournir une solution qui est une alternative aux tissus et articles d'habillement actuels et à leurs méthodes de fabrication existantes.

La présente invention vise à fournir une solution facile à mettre en oeuvre et permettant de moduler l'effet de compression transversale et longitudinale selon des zones particulières du corps sollicitées lors d'une activité physique donnée.

### Résumé de l'invention

La présente invention porte sur un tissu poche comprenant des fils élastiques de chaîne et des fils élastiques de trame et comprenant une ou plusieurs poches comprenant au moins deux couches de tissu superposées dont les fils de chaînes sont issues de la division des fils de chaîne d'une chaîne unique, les au moins deux couches de tissu étant reliées entre elles par une ou plusieurs zones de jonction tissées dans laquelle ou lesquelles les fils de chaîne sont issus de la réunification des couches de tissu en une seule chaîne unique, une et/ou les au moins deux couches de tissu comprenant une pluralité d'armures d'élasticité différente, les armures définissant des zones d'élasticité différente dans ledit tissu poche tissé.

Selon des modes préférés de l'invention, le tissu poche selon l'invention comprend au moins une, ou une combinaison quelconque appropriée, des caractéristiques suivantes :
- une des au moins deux couches de tissu comprend une pluralité d'armures ayant des élasticités différentes de celles de la pluralité d'armures d'une autre des au moins deux couches de tissu,
- une et/ou les au moins deux couches de tissu superposées comprennent une combinaison de l'armure toile avec l'armure serge,
- la pluralité d'armures d'élasticité différente d'une et/ou des au moins deux couches de tissu, et/ou la ou les zones de jonction tissées, comprennent une armure de jonction qui comprend une combinaison des armures à joindre,
- les au moins deux couches de tissu superposées et/ou la ou les zones de jonction entre lesdites au moins deux couches de tissu comprennent une ou plusieurs armures d'élasticité différente noyée(s) dans une armure de base,
- la ou les zones de jonction tissées fait ou font office de finition des bords dudit tissu poche,
- les fils élastiques sont des fils à base d'élasthanne.

La présente invention porte également sur une méthode d'obtention d'un tissu selon l'invention, la méthode comprenant les étapes de prendre des fils élastiques de chaîne et des fils élastiques de trame, diviser au moins une fois les fils de chaîne en au moins deux chaînes secondaires, tisser les fils des au moins deux chaînes secondaires selon une première armure d'une élasticité donnée, puis, sans interrompre le tissage, tisser les fils des au moins deux chaînes secondaires selon une seconde armure, ou une pluralité d'autres armures, ayant une ou des élasticités différentes de ladite première armure pour former des zones d'élasticité différente à des endroits définis du tissu poche, puis réunir, au moins une fois, les fils des au moins deux chaînes secondaires en un chaîne unique pour former au moins une zone de jonction tissée et former au moins une poche.

Selon des modes préférés de l'invention, la méthode selon l'invention comprend au moins une, ou une combinaison quelconque appropriée, des caractéristiques suivantes :
- la première armure, la seconde armure, ou la pluralité d'autres armures, d'une des au moins deux chaînes secondaires comprennent une élasticité différente de celle de la première armure, de la seconde armure, ou la pluralité d'autres armures, d'une autre des au moins deux chaînes secondaires,
- laquelle la jonction, de la première armure à la seconde armure ou à la pluralité d'armures, se fait par le tissage des fils élastiques selon une armure de jonction qui comprend une combinaison des armures à joindre,
- le tissage de la première armure, de la seconde armure ou de la pluralité d'autres armures, se fait selon un patron prédéterminé.

La présente invention porte également sur un article d'habillement fait du tissu tissé, ou comprenant le tissu tissé, selon l'invention.

Dans un mode de réalisation particulier de l'article d'habillement, ce dernier est un vêtement pour la pratique d'un sport.

### Brève description des figures

La figure 1 est une représentation schématique de l'armure fondamentale dite toile.
La figure 2 est une représentation schématique de l'armure fondamentale dite serge.
La figure 3 est une représentation schématique de l'armure fondamentale dite satin.
La figure 4 est une représentation schématique de l'armure dérivée gaze.
La figure 5 est une représentation schématique de l'armure dérivée nid d'abeille.
La figure 5 est une représentation schématique d'armures de jonction a) à i) pour le passage d'une première armure « A » à une armure « B ».

### Description détaillée de l'invention

Le tissu selon la présente invention est un tissu poche, tissé d'une seule pièce, obtenu par le tissage de fils élastiques de chaîne et des fils élastiques de trame.

Dans la présente description de l'invention, le terme « élastique » doit être compris comme couvrant des matériaux qui sont extensibles dans le sens de la sollicitation et permettant un retour à leur forme initiale.

Les fils élastiques formant le tissu sont faits de fibres élastiques, comme par exemple les fibres d'élasthanne, ou bien faits d'une fibre non élastique, naturelle ou synthétique, recouverte d'un matériau, ou d'une composition, permettant de conférer des propriétés d'élasticités, ou comprenant des fibres non élastiques assemblées ou torsadées avec des fibres élastiques ou des fibres non élastiques recouvertes d'un matériau élastique, afin de former un fil ayant des propriétés d'élasticité.

Le tissu poche selon l'invention comprend une ou plusieurs poches, chaque poche comprenant au moins deux couches de tissu dont les fils de chaîne provient des fils d'une même chaîne principale unique et qui a été divisée en au moins deux chaînes secondaires, les chaînes secondaires étant tissées de façon concomitante. Les poches, ainsi tissées, sont refermées en joignant les couches de tissu l'une à l'autre ou une autre, par tissage, en réunissant les fils des chaînes secondaires en une chaîne unique.

Le tissu poche selon l'invention peut comprendre une multitude de poches les unes à côté des autres. Par ailleurs, les poches peuvent, indépendamment les unes des autres, comprendre deux, trois, ou une multitude de couches de tissus, ce qui permet d'obtenir un tissu dont une ou plusieurs portions comprennent des poches superposées les unes sur les autres, ou des poches se chevauchant. Pour cela, les fils de la chaîne principale sont divisés en une pluralité de chaines secondaires, qui sont tissées de façon concomitante, puis jointes les unes aux autres, par tissage, en réunissant les fils d'une chaîne secondaire à une autre chaine secondaire et/ou en réunissant tous les fils des chaînes secondaires en une chaîne unique.

Dans le tissu poche selon l'invention, une et/ou les au moins deux couches, avantageusement la multitude de couches, comprennent une ou une multitude des zones d'élasticité différente, obtenues par l'emploi d'armures différentes présentant des élasticités différentes, et ce, en utilisant des fils élastiques, identiques ou différents, pour la trame et la chaîne de ces différentes armures. Les zones d'élasticité différente peuvent être disposées de façon symétrique, ou dissymétrique, unilatérale ou bilatérale, d'une couche de tissu à une ou des autres. Il est ainsi possible de moduler l'élasticité d'un tissu poche dans différentes zones.

De préférence, les zones d'élasticité différente, donc les armures ayant des élasticités différentes, sont disposées selon un schéma prédéterminé en fonction de l'article d'habillement qui sera fait d'un tel tissu, et en particulier en fonction des zones de compression localisées prédéterminées.

Une première couche de tissu formant une poche peut comprendre un type d'armures ou succession d'armures d'élasticités différentes, la seconde couche, ou les autres couches de tissu, comprenant le même type d'armures ou succession d'armures d'élasticités différentes, ou bien, un autre type d'armure ou succession d'armures d'élasticités différentes ayant une ou des élasticités différentes de celle(s) de la première couche de tissu.

A titre d'exemple, l'élasticité de différentes armures, comprenant des fils élastiques d'un même type, par exemple des fils d'élasthanne connu sous le nom commercial de « Lycra® » (marque déposée) de la société DuPont, a été étudiée et les résultats sont donnés aux tableaux 1 et 2.

**Tableau 1 :**

| Armure Toile | | | | Armure Serge | | |
|---|---|---|---|---|---|---|
| | Essai n° | Module à 40% (N) | % déformation maximum (%) | Essai n° | Module à 40% (N) | % déformation maximum (%) |
| Chaîne | 1 | 9,26 | 52,1 | 1 | 6,31 | 76,5 |
| | 2 | 9,43 | 52,2 | 2 | 5,93 | 78,7 |
| | 3 | 9,35 | 51,1 | 3 | 5,87 | 79,2 |
| Trame | 4 | 8,14 | 55,1 | 4 | 5,29 | 82,8 |
| | 5 | 8,01 | 56,2 | 5 | 5,20 | 81,0 |
| | 6 | 7,60 | 57,2 | 6 | 5,45 | 79,7 |
| Moyenne | | 8,63 | 53,8 | | 5,68 | 79,7 |
| Ecart-type | | 0,80 | 2,7 | | 0,43 | 2,1 |

**Tableau 2 :**

| Armure Satin | | | | Armure Gaze | | |
|---|---|---|---|---|---|---|
| | Essai n° | Module à 40% (N) | % déformation maximum (%) | Essai n° | Module à 40% (N) | % déformation maximum (%) |
| Chaîne | 1 | 4,18 | 112,9 | 1 | 5,58 | 84,3 |
| | 2 | 4,53 | 108,0 | 2 | 5,35 | 87,0 |
| | 3 | 4,58 | 106,3 | 3 | 5,43 | 86,3 |
| Trame | 4 | 6,33 | 105,9 | 4 | 5,01 | 89,8 |
| | 5 | 4,51 | 108,3 | 5 | 5,50 | 101,6 |
| | 6 | 4,67 | 104,4 | 6 | 4,71 | 92,2 |
| Moyenne | | 4,80 | 107,6 | | 5,26 | 90,2 |
| Ecart-type | | 0,77 | 3,0 | | 0,33 | 6,2 |

Les essais ont été réalisés sur un tissu tissé à l'aide de fils connus sous la dénomination commerciale lycra® (marque déposée) de 44 décitex (ou Dtex) soit 44 x 10⁻⁷ kg/m, dont la chaîne présente une densité de 74 fils au centimètre et une trame de 66 fils au centimètre. Les essais consistent d'une part à mesurer la force nécessaire pour obtenir 40% d'élongation de la chaîne ou de la trame, et d'autre part à mesurer l'élongation maximale (% de déformation maximale) obtenue pour deux cycles d'étirement de la chaîne ou de la trame avec une force de 15 newtons.

L'élasticité d'un tissu tient certes à l'emploi, ou non, de fils élastiques en chaîne et/ou en trame, mais il apparait également que le type d'armure employé influence l'élasticité finale du tissu.

A titre d'exemple, le tissu selon l'invention peut comprendre une succession d'armures toile et d'armures serge, ou bien une succession d'armures toile, d'armures serge et d'armures nid d'abeille.

Au sein du tissu tissé, les zones d'élasticité différente se succèdent les unes aux autres, et sont disposées les unes adjacentes aux autres, le passage de l'une à l'autre se faisant de façon continue, directement sur le métier à tisser, ou bien à l'aide d'une armure de jonction afin de produire une zone de tissu de jonction, ce qui présente l'avantage de permettre une transition progressive d'une élasticité à une autre.

De préférence, l'armure de jonction entre armures comprend une combinaison des armures à élasticité différente qui sont à joindre.

A titre d'exemple, comme représenté à la figure 6, le passage d'une portion du tissu comprenant une armure « B » ayant une élasticité donnée, par exemple une armure toile, à un tissu comprenant une armure « A » ayant une autre élasticité donnée, par exemple une armure satin, se fait en tissant un tissu selon une armure comprenant l'armure « B » et également l'armure « A ».

De préférence, la zone de tissu faisant la jonction entre deux portions de tissu comprend une combinaison de 0% (figure 6 a)), 25 %, 50%, 75 % puis 100% d'armure « A » figure 6 i)).

Les couches formant la ou les poches sont jointes par tissage, de préférence, à l'aide d'une armure de jointure, qui peut être une des armures d'une ou des au moins deux couches de tissu de la poche ou des poches, ou bien une armure particulière de jointure.

De préférence, les couches de tissu formant les poches et/ou les zones de jointure entre les poches comprennent une armure de base dans laquelle est ou sont noyées une ou plusieurs autres armures d'élasticité différente. L'incorporation de ces armures se fait de préférence selon une localisation définie.

L'armure de base et les armures d'élasticités différentes sont des armures fondamentales, des armures dérivées ou des armures composées.

La méthode de fabrication du tissu selon l'invention comprend le tissage des fils élastiques d'une chaîne unique, qui après un premier tissage selon une première armure, est périodiquement divisée en au moins deux chaînes secondaires, pour former une ou plusieurs poches. Le tissage des au moins deux chaînes est concomitant et se fait selon une première armure ayant une élasticité donnée, puis sans interrompre le tissage, selon une seconde armure, ou une pluralité d'autres armures, ayant une ou des élasticités différentes de ladite première armure.

Le tissage des armures d'élasticité différente peut se faire sur l'une et/ou l'autre ou plusieurs des au moins deux chaînes de façon symétrique, dissymétrique, unilatérale ou bilatérale, d'une couche de tissu à l'autre ou aux autres.

Le passage d'une armure d'élasticité différente à une autre peut se faire, sur l'une et/ou l'autre ou plusieurs des au moins deux chaînes, à l'aide d'une armure de jonction afin de produire une zone de tissu de jonction, ce qui présente l'avantage de permettre une transition progressive d'une élasticité à une autre. De préférence, l'armure de jonction entre armures comprend une combinaison des armures à élasticité différente qui sont à joindre.

La méthode de fabrication du tissu selon l'invention comprend la réunification, au moins une fois, de préférence périodiquement, des fils de chaîne en une chaîne unique, afin de former une ou plusieurs zones de jonction tissées et ainsi former au moins une poche, de préférence plusieurs poches.

De préférence, la ou les zones de jonction tissées, comprennent une armure de jonction qui comprend une combinaison des armures à joindre

La méthode de fabrication du tissu selon l'invention présente l'avantage de permettre une totale liberté dans le placement des zones d'élasticité différente en amont du processus de confection du tissu ou de l'article d'habillement, ainsi qu'une parfaite intégration au tissu des zones d'élasticité différente.

L'article d'habillement selon la présente invention comprend, ou est fait, du tissu tissé selon la présente invention.

L'article d'habillement présente l'avantage de comprendre des zones de compression, avantageusement localisées dans l'article d'habillement pour permettre d'améliorer la circulation sanguine et/ou une réduction de la fatigue et une meilleure récupération physique et physiologique tout en assurant le maintien des masses musculaires et des articulations, lors de la pratique d'une activité physique, tout en ayant un confort amélioré du fait de l'absence de coutures entre les différentes zones de différentes élasticités.

L'article d'habillement est élastique dans le sens de la chaîne et de la trame. Il est élastique dans la direction transversale et longitudinale du corps qui le porte ou élément du corps considéré, membre ou torse par exemple. Il comprend en outre des zones d'élasticité différente, transversales et/ou longitudinales, selon les zones du corps ou élément du corps portant l'article. Par éléments du corps, il faut comprendre la tête, le torse, un membre inférieur et/ou supérieur, cuisse, jambe, pieds, bras, avant-bras et mains.

L'article d'habillement comprend une partie principale ayant une élasticité donnée faite ou comprenant un tissu tissé comprenant des fils élastiques de chaîne et des fils élastiques de trame selon une ou plusieurs armures fondamentales, dérivées ou composées, et des zones de compression comprenant un tissu tissé comprenant des fils élastiques de chaîne et des fils élastiques de trame selon une ou plusieurs armures fondamentales, dérivées ou composées ayant des élasticités différentes que celles de la partie principale.

De préférence, l'article d'habillement comprend une ou des ouvertures pour permettre le passage du corps destiné à le porter ou d'un ou plusieurs éléments du corps. De préférence, ces ouvertures comprennent des moyens de fermeture de l'article d'habillement autour du corps ou des éléments du corps obtenus par le tissage des fils élastiques de chaîne et de trame selon une armure ayant une élasticité différente de la pluralité d'armures dont est fait l'article d'habillement. Il s'agit, par exemple pour un short, d'une ceinture tissée selon une armure ayant une élasticité différente de la pluralité d'armures composant l'article d'habillement permettant au short d'enserrer la taille de la personne qui porte le short.

De préférence, les bords de l'article d'habillement sont faits ou comprennent une armure de tissage dite armure de finition des bords, ayant avantageusement une élasticité différente des armures utilisées pour la partie principale de l'article d'habillement, et encore plus avantageusement, ayant une élasticité identique à celle des moyens de fermeture de l'article d'habillement autour du corps ou des éléments du corps.

A titre d'exemple, la partie principale de l'article d'habillement comprend l'armure toile et l'armure serge, alors que la ceinture et les bords des jambes dans le cas d'un short, ou l'encolure et les bords des manches dans le cas d'un teeshirt, comprennent une armure nid d'abeille.

Le tissu selon l'invention présente l'avantage supplémentaire d'avoir l'armure de jonction des poches qui fait office de finition de bords. A titre d'exemple, cette armure de jonction peut être une armure toile ou serge.

De préférence, l'article d'habillement est un vêtement, de préférence un vêtement du bas et/ou du haut du corps, par exemple un article de lingerie, un teeshirt manches longues ou courtes, un débardeur, un short, un justaucorps, un maillot de bain, un collant, une combinaison de ski, de patinage, de bobsleigh, mais il peut également s'agir de gants, d'un bonnet, d'un masque, d'une cagoule, de chaussettes. Avantageusement, il s'agit d'un vêtement pour la pratique d'un sport, comme par exemple la natation, le surf, le vélo, la marche, la course à pied.

De préférence, l'article d'habillement est un teeshirt ou une combinaison comprenant des zones d'élasticité différente au niveau des pectoraux et/ou de la colonne vertébrale.

De préférence, l'article d'habillement est un short comprenant des zones d'élasticité différente au niveau des cuisses et/ou des parties génitales et/ou de l'entrecuisse.

## Revendications

1. Tissu poche comprenant des fils élastiques de chaîne et des fils élastiques de trame et comprenant une ou plusieurs poches, chaque poche comprenant au moins deux couches de tissu superposées dont les fils de chaînes sont respectivement issus de la division des fils de chaîne d'une chaîne unique en chaînes secondaires, lesdites au moins deux couches de tissu étant reliées entre elles par une ou plusieurs zones de jonction tissées dans laquelle ou lesquelles les fils de chaîne sont issus de la réunification des chaînes secondaires desdites couches de tissu en une seule chaîne unique, une couche de tissu constitutive de la poche comprenant une pluralité d'armures d'élasticité différente, lesdites armures définissant des zones d'élasticité différente dans ledit tissu poche tissé.

2. Le tissu poche selon la revendication 1, dans lequel une des au moins deux couches de tissu comprend une pluralité d'armures ayant des élasticités différentes de celles de la pluralité d'armures d'une autre des au moins deux couches de tissu.

3. Le tissu poche selon la revendication 1 ou 2, dans lequel une et/ou les au moins deux couches de tissu superposées comprennent une combinaison de l'armure toile avec l'armure serge.

4. Le tissu poche selon l'une quelconque des revendications précédentes, dans lequel la pluralité d'armures d'élasticité différente d'une et/ou des au moins deux couches de tissu, et/ou la ou les zones de jonction tissées, comprennent une armure de jonction qui comprend une combinaison des armures à joindre.

5. Le tissu poche selon l'une quelconque des revendications précédentes, dans lequel les au moins deux couches de tissu superposées et/ou la ou les zones de jonction entre lesdites au moins deux couches de tissu comprennent une ou plusieurs armures d'élasticité différente noyée(s) dans une armure de base.

6. Le tissu poche selon l'une quelconque des revendications précédentes, dans lequel la ou les zones de jonction tissées fait ou font office de finition des bords dudit tissu poche.

7. Le tissu poche selon l'une quelconque des revendications précédentes, dans lequel les fils élastiques sont des fils à base d'élasthanne.

8. Méthode d'obtention d'un tissu poche selon les revendications 1 à 7 comprenant les étapes de :
- prendre des fils élastiques de chaîne et des fils élastiques de trame,
- diviser au moins une fois les fils de chaîne en au moins deux chaînes secondaires, chaque chaîne secondaire permettant la formation d'une couche de tissu constitutive de la poche considérée,
- tisser lesdits fils des au moins deux chaînes secondaires selon une première armure d'une élasticité donnée, puis,
- sans interrompre le tissage, tisser les fils des au moins deux chaînes secondaires selon une seconde armure, ou une pluralité d'autres armures, ayant une ou des élasticités différentes de ladite première armure pour former des zones d'élasticité différente à des endroits définis dudit tissu poche,
- réunir, au moins une fois, les fils des au moins deux chaînes secondaires en une chaîne unique pour former au moins une zone de jonction tissée et former au moins une poche.

9. La méthode selon la revendication 8, dans laquelle la première armure, la seconde armure, ou la pluralité d'autres armures, d'une des au moins deux chaînes secondaires comprennent une élasticité différente de celle de la première armure, de la seconde armure, ou la pluralité d'autres armures, d'une autre des au moins deux chaînes secondaires.

10. La méthode selon la revendication 8 ou 9, dans laquelle la jonction, de la première armure à la seconde armure ou à la pluralité d'armures, se fait par le tissage des fils élastiques selon une armure de jonction qui comprend une combinaison des armures à joindre.

11. La méthode selon l'une quelconque des revendications 8 à 10, dans laquelle le tissage de la première armure, de la seconde armure ou de la pluralité d'autres armures, se fait selon un patron prédéterminé.

12. Article d'habillement fait du tissu tissé, ou comprenant le tissu poche tissé, selon l'une quelconque des revendications 1 à 7.

13. Article d'habillement selon la revendication 12, étant un vêtement pour la pratique d'un sport.

## Patentansprüche

1. Taschengewebe mit elastischen Kettfäden und elastischen Schussfäden, welches eine oder mehrere Taschen umfasst, wobei jede Tasche mindestens zwei übereinander liegende Gewebelagen umfasst, deren Kettfäden jeweils aus der Teilung der Kettfäden einer einzigen Kette in sekundäre Ketten entstanden, wobei diese zumindest zwei Gewebelagen durch einen oder mehrere Webnahtbereiche miteinander verbunden sind, in dem oder denen die Kettfäden aus der Zusammenführung der sekundären Ketten besagter Gewebelagen zu einer einzigen Kette entstanden, wobei eine die Tasche bildende Gewebelage eine Vielzahl an Bindungen unterschiedlicher Elasitzität umfasst, wobei besagte Bindungen die Bereiche unterschiedlicher Elastizität in besagtem Taschengewebe abgrenzen.

2. Taschengewebe nach Anspruch 1, in dem eine dieser zumindest zwei Gewebelagen eine Vielzahl an Bindungen umfasst, deren Elastizitäten von den Elastizitäten der Vielzahl an Bindungen einer anderen dieser mindestens zwei Gewebelagen abweicht.

3. Taschengewebe nach Anspruch 1 oder 2, in dem eine und/oder diese mindestens zwei übereinander liegenden Gewebelagen eine Kombination aus Leinwandbindung und Köperbindung umfassen.

4. Taschengewebe nach einem der vorhergehenden Ansprüche, in dem die Vielzahl an Bindungen unterschiedlicher Elastizität von einer und/oder den mindestens zwei Gewebelagen und/oder dem oder den Webnahtbereichen eine Nahtbindung umfassen, die eine Kombination der anzufügenden Bindungen umfasst.

5. Taschengewebe nach einem der vorhergehenden Ansprüche, in dem diese mindestens zwei übereinander liegenden Gewebelagen und/oder der oder die Nahtbereiche zwischen diesen mindestens zwei Gewebelagen eine oder mehrere Bindungen unterschiedlicher Elastizität umfassen, die in einer Grundbindung eingebettet sind.

6. Taschengewebe nach einem der vorhergehenden Ansprüche, in dem der oder die Webnahtbereiche als Kantenverarbeitung des besagten Taschengewebes dienen.

7. Taschengewebe nach einem der vorhergehenden Ansprüche, in dem die elastischen Fäden aus Elasthan sind.

8. Verfahren zur Herstellung eines Taschengewebes nach den Ansprüchen 1 bis 7, welches folgende Schritte umfasst:
- elastische Kettfäden und elastische Schussfäden,
- mindestens einmal die Teilung der Kettfäden in mindestens zwei sekundäre Ketten, wobei jede sekundäre Kette die Entstehung einer Gewebelage ermöglicht, welche die betreffende Tasche bildet,
- das Verweben besagter Fäden der mindestens zwei sekundären Ketten in einer ersten Bindung mit einer bestimmten Elastizität, anschließend,
- ohne das Weben zu unterbrechen, das Verweben der Fäden dieser mindestens zwei sekundären Ketten in einer zweiten Bindung oder einer Vielzahl anderer Bindungen, deren Elastizität oder Elastizitäten von der ersten Bindung abweichen, um an bestimmten Stellen des Taschengewebes Bereiche unterschiedlicher Elastizität zu bilden,
- mindestens einmal das Zusammenführen der Fäden dieser mindestens zwei sekundären Ketten zu einer einzigen Kette, um mindestens einen Webnahtbereich und mindestens eine Tasche zu bilden.

9. Verfahren nach Anspruch 8, in dem die erste Bindung, die zweite Bindung oder die Vielzahl anderer Bindungen einer der mindestens zwei sekundären Ketten eine Elastizität umfassen, die von der Elastizität der ersten Bindung, der zweiten Bindung oder der Vielzahl anderer Bindungen dieser mindestens zwei sekundären Ketten abweicht.

10. Verfahren nach Anspruch 8 oder 9, in welchem die Nahtverbindung der ersten Bindung mit der zweiten Bindung oder der Vielzahl an Bindungen durch das Verweben von elastischen Fäden an einer Nahtbindung entlang erfolgt, die eine Kombination der zusammenzufügenden Bindungen umfasst.

11. Verfahren nach einem der Ansprüche 8 bis 10, indem das Weben der ersten Bindung, der zweiten Bindung oder der Vielzahl anderer Bindungen nach einem bestimmten Muster erfolgt.

12. Kleidungsstück, das aus dem Gewebe nach einem der Ansprüche 1 bis 7 gefertigt ist oder ein Taschengewebe nach diesen Ansprüchen umfasst.

13. Kleidungsstück nach Anspruch 12, welches ein Kleidungsstück für das Ausüben von Sport ist.

## Claims

1. A pocket fabric, comprising elastic warp threads and elastic weft threads, and comprising one or more pocket(s), with each pocket comprising at least two superimposed fabric layers, wherein the warp threads are respectively obtained from the division of the warp threads of a single warp into secondary warps, with said at least two fabric layers being joined together by one or more woven joining area(s), wherein the warp threads originate from joining the secondary warps of said fabric layers into a single warp, with one layer of the pocket fabric including a plurality of weaves with different elasticity, with said weaves defining areas having different elasticity in said woven pocket fabric.

2. The pocket fabric according to claim 1, wherein one of the at least two fabric layers comprises a plurality of weaves with elasticity different from that of the plurality of weaves of another one of the at least two fabric layers.

3. The pocket fabric according to claim 1 or 2, wherein one and/or the at least two superimposed fabric layers comprise a combination of the plain weave with the twill weave.

4. The pocket fabric according to any one of the preceding claims, wherein the plurality of weaves with elasticity different from one and/or the at least two fabric layers and/or the woven junction areas, comprise a junction weave which comprises a combination of the weaves to be joined.

5. The pocket fabric according to any one of the preceding claims, wherein the at least two superimposed fabric layers and/or the junction area(s) between said at least two fabric layers comprise one or more weave(s) with different elasticity embedded in a basic weave.

6. The pocket fabric according to any one of the preceding claims, wherein the woven junction area(s) is/are considered as finishing the edges of said pocket fabric.

7. The pocket fabric according to any one of the preceding claims, wherein the elastic threads are elastane-based threads.

8. A method for obtaining a pocket fabric according to claims 1 to 7, comprising the following steps:
- selecting elastic warp threads and elastic weft threads,
- dividing at least once the warp threads into at least two secondary warps, with each secondary warp enabling the formation of a fabric layer the considered pocket is made of,
- weaving said threads of the at least two secondary warps in a first weave of a given elasticity, then
- without interrupting weaving, weaving the threads of the at least two secondary warps in a second weave, or a plurality of other weaves, having one or more different elasticity from that of said first weave to form areas with different elasticity at set locations of said pocket fabric,
- joining, at least once, the threads of the at least two secondary warps into a single warp to form at least one woven junction area and form at least one pocket.

9. The method according to claim 8, wherein the first weave, the second weave, or the plurality of other weaves, of one of the at least two secondary warps comprise an elasticity different from that of the first weave, of the second weave, or of the plurality of other weaves, of another one of the at least two secondary warps.

10. The method according to claim 8 or 9, wherein the junction of the first weave with the second weave or the plurality of weaves is obtained by weaving the elastic threads in a junction weave which comprises a combination of the weaves to be joined.

11. The method according to any one of claims 8 to 10, wherein the first weave, the second weave or the plurality of other weaves, are weaved according to a predetermined pattern.

12. A clothing article made from the woven pocket fabric, or comprising the woven pocket fabric, according to any one of claims 1 to 7.

13. A clothing article according to claim 12, being a garment for practicing a sport.
